# EUROPÄISCHE PATENTSCHRIFT

(11) **EP 0 514 344 B1**
(45) Veröffentlichungstag und Bekanntmachung des Hinweises auf die Patenterteilung: **05.11.1997**
(21) Anmeldenummer: 92810364.7
(22) Anmeldetag: 14.05.1992
(51) Int. Cl.: B41N 10/04

(54) **Spaltfreies, hülsenförmiges Gummituch**
Tubular, gapless printing blanket
Blanchet d'impression tubulaire sans fente

(30) Priorität: 14.05.1991 US 699668
(43) Veröffentlichungstag der Anmeldung: 19.11.1992
(62) Teilanmeldung aus: 95119776.3
(73) Patentinhaber: HEIDELBERG HARRIS INC., Dover, New Hampshire 03820 (US); AMERICAN ROLLER COMPANY, Bannockburn, Illinois 60015 (US)
(72) Erfinder: Vrotacoe, James B., Rochester NH 03867-8035 (US); Guaraldi, Glenn Alan, Kingston, New Hampshire 03848 (US)
(74) Vertreter: Stoltenberg, Heinz-Herbert Baldo

(56) Entgegenhaltungen:
- EP-A- 0 421 145
- EP-A- 0 452 184
- GB-A- 1 549 507
- GB-A- 2 016 373
- GB-A- 2 024 104
- US-A- 3 887 750
- US-A- 4 086 386
- US-A- 4 812 357

## Beschreibung

Die Erfindung betrifft Gummitücher für Gummituchzylinder in Rollenoffset-Druckmaschinen und besonders ein spaltfreies, hülsenförmiges Gummituch.

Wo immer in den vorliegenden technischen Unterlagen (einschliesslich der Ansprüche) einfachheitshalber der Ausdruck "Gummituch" sei es als selbständiges Wort, sei es in Wortzusammensetzungen verwendet wird, ist damit generell ein "Drucktuch aus einem elastischen Material" gemeint.

Eine Rollenoffset-Druckmaschine umfaßt typischerweise einen Plattenzylinder, einen Gummituchzylinder und einen Druckzylinder, welche in der Druckmaschine drehbar gelagert sind. Der Plattenzylinder trägt eine Druckplatte mit einer harten Oberfläche, welche das zu druckende Bild bestimmt. Der Gummituchzylinder trägt ein Gummituch mit einer elastischen Oberfläche, welche in dem Walzenspalt zwischen dem Plattenzylinder und dem Gummituchzylinder mit der Druckplatte in Kontakt kommt. Eine zu bedruckende Bahn bewegt sich durch den Walzenspalt zwischen dem Gummituchzylinder und dem Druckzylinder. Es wird Farbe auf die Druckplatte auf dem Plattenzylinder aufgetragen. Ein eingefärbtes Druckbild wird von dem Gummituch in dem Walzenspalt zwischen dem Gummituchzylinder und dem Plattenzylinder aufgenommen und auf die Bahn übertragen. Der Druckzylinder kann ein weiterer Gummituchzylinder sein zum Drucken auf der Gegenseite der Bahn.

Ein herkömmliches Gummituch ist als eine flache Platte hergestellt. Solch ein Gummituch ist auf einem Gummituchzylinder gelagert, indem die Platte um den Gummituchzylinder herumgewickelt und die jeweiligen Enden der Platte in einem axial sich erstreckenden Spalt in dem Gummituchzylinder befestigt werden. Die aneinandergrenzenden jeweiligen Enden der Platte bestimmen einen Spalt, welcher sich axial entlang der Länge des Gummituchs erstreckt. Der Gummituchspalt bewegt sich mit jeder Umdrehung des Gummituchzylinders durch den Walzenspalt zwischen dem Gummituchzylinder und dem Plattenzylinder und auch durch den Walzenspalt zwischen dem Gummituchzylinder und dem Druckzylinder.

Wenn die den Spalt bestimmende Vorder und Hinterkante des Gummituchs sich durch den Walzenspalt zwischen dem Gummituchzylinder und einem anliegenden Zylinder bewegen, so erfährt der Gummituchzylinder und der anliegende Zylinder eine jeweilige Druckentlastung oder -belastung. Diese wiederholte Druckentlastung oder -belastung an dem Gummituchspalt verursacht Vibrationen und Stoßbelastung der Zylinder in der ganzen Druckmaschine. Solche Vibrationen und Stoßbelastung wirken sich nachteilig auf die Druckqualität aus. Es kann z.B. zu dem Zeitpunkt, in dem der Spalt in dem Gummituch eine Druckentlastung und -belastung in dem Walzenspalt zwischen dem Gummituchzylinder und dem Plattenzylinder auslöst, das Drucken auf die durch den Walzenspalt zwischen dem Gummituchzylinder und dem Druckzylinder sich bewegende Bahn stattfinden. Jede zu diesem Zeitpunkt durch Druckentlastung und -belastung verursachte Bewegung des Gummituchzylinders oder des Gummituchs kann das von dem Gummituch auf die Bahn übertragene Druckbild verschmieren. Wenn gleichermaßen der Spalt in dem Gummituch sich durch den Walzenspalt zwischen dem Gummituchzylinder und dem Druckzylinder bewegt, so kann ein durch das Gummituch in dem anderen Walzenspalt von der Druckplatte aufgenommenes Druckbild verschmiert werden. Die Folge der durch den Spalt in dem Gummituch verursachten Vibrationen und Stoßbelastung war eine unerwünscht niedrige Grenze der Geschwindigkeit, mit welcher Druckmaschinen bei noch akzeptabler Druckqualität betrieben werden können.

Ein weiteres Problem, welches sich durch den Spalt zwischen den aneinandergrenzenden Enden eines herkömmlichen Gummituchs ergibt, ist die durch die Breite des Spalts bestimmte umfängliche Leere. Diese von der Breite des Spalts bestimmte Leere unterbricht und reduziert die umfängliche Länge der Druckoberfläche auf dem Gummituchzylinder. Dadurch bleibt mit jeder Umdrehung des Gummituchzylinders ein Bereich der Bahn unbedruckt. Diese unbedruckten Bereiche der Bahn vermindern Produktivität und vermehren Makulatur. Zudem ist es nicht leicht, solch ein herkömmliches Gummituch korrekt auf einem Gummituchzylinder anzubringen. Es können dadurch beträchtliche Ausfallzeiten entstehen, was teuer werden kann. Außerdem muß der Gummituchzylinder selbst mit Mitteln zum Befestigen der jeweiligen Enden des Gummituchs ausgerüstet sein, um dieses auf seinem Platz zu halten.

Ein weiteres Problem im Zusammenhang mit herkömmlichen Gummitüchern entsteht durch den Druck, welcher auf die elastische Oberfläche des Gummituchs durch die steife Oberfläche der Druckplatte im Walzenspalt zwischen dem Gummituchzylinder und dem Plattenzylinder ausgeübt wird. Die elastische Oberfläche des Gummituchs wird mit dessen Bewegung durch den Walzenspalt von der starren Oberfläche der Druckplatte eingedrückt. In der Mitte des Walzenspalts drückt die zylindrische Kontur der starren Druckplatte eine dergleiche zylindrische Vertiefung in das elastische Gummituch. Durch diese in das elastische Gummituch gedrückten Vertiefungen drohen an den jeweiligen Enden der Vertiefung Wülste zu entstehen, welche an den beiden umfänglichen Seiten des Walzenspalts als stehende Wellen auf der Oberfläche des Gummituchs erscheinen. Mit der Bewegung des Gummituchs in den und aus dem Walzenspalt bewegt sich ein Punkt auf seiner Oberfläche nach oben und über solche stehenden Wellen hinweg. Zum Vergleich mit einem Punkt auf der steifen zylindrischen Oberfläche der Druckplatte richtet sich ein Punkt auf der elastischen Oberfläche des Gummituches eine größere Strecke seitwärts, während dieses sich durch den Walzenspalt bewegt. Somit haben diese Oberflächen am Walzenspalt eine unterschiedliche Geschwindigkeit. Eine Differenz in der Oberflächengeschwindigkeit kann Schlupf zwischen den Oberflächen verursachen, was die von einer Oberfläche auf die andere übertragene Druckfarbe verschmieren kann.

US 4,812,357 offenbart ein Gummituch, welches aus mehreren übereinanderliegenden Schichten aufgebaut ist. Eine Grundschicht besteht aus mindestens zwei gewebten Textilschichten, welche mittels einer Haftschicht miteinander verbunden sind. Auf diese Grundschicht ist eine elastische Schicht aufgebracht, auf welcher wiederum eine elastomerverstärkte Schicht befestigt ist. Die elastomerverstärkte Schicht schließlich trägt die farbführende Oberfläche, mit welcher ein Druckbild auf eine Materialbahn gedruckt werden kann.

Bekanntlich beinhalten Gummitücher zusammenpreßbare, gummiartige Polymere, welche sich unter dem von der Druckplatte im Walzenspalt ausgeübten Druck zusammenpressen lassen. Das Zusammenpressen des Gummituchs im Walzenspalt vermindert die Tendenz zu Wulsten, die sich beiderseits des Walzenspalts formen können. Stehende Wellen, welche die Druckfarbe auf dem sich drehenden Gummituch verschmieren könnten, werden somit reduziert; jedoch das wiederholte Zusammenpressen und das sich wieder Ausdehnen des zusammenpreßbaren, gummiartigen Polymers kann eine überhitzung des Gummituchs verursachen.

EP-A-0 421 145 betrifft eine lithographische Druckmaschine. Ein rohrförmiges, auf ein Gummituchzylinder entfernbar angebrachtes Gummituch, welches über eine zusammenhängende spaltfreie Außenfläche verfügt, steht mit einer Druckplatte auf einem Plattenzylinder in Abrollkontakt. Das Gummituch besteht zumindest teilweise aus einem zusammenpreßbaren Material, das durch den Plattenzylinder an einem Druckspalt zwischen dem Plattenzylinder und dem Gummituchzylinder zusammengepreßt wird. Die Außenfläche des Gummituches weist eine Umfangsgeschwindigkeit auf, die an Stellen unmittelbar vor dem Druckspalt, am Druckspalt und unmittelbar hinter dem Druckspalt gleich ist, um ein Verschmieren den Druckbildes am Druckspalt zu verhindern. Das Gummituch kann eine Außenschicht aus nicht zusammenpreßbarem Material und eine Innenschicht aus zusammenpreßbarem Material umfassen. Die Außenschicht des Gummituches ist verformbar, um die Innenschicht des Gummituches zusammenzudrücken. Die Innenschicht enthält eine Vielzahl von Blasen, die vor Verformung der Außenschicht des Gummituchs durch eine Druckplatte auf dem Plattenzylinder relativ groß sind und die in einem Teilbereich der Innenschicht des Gummituches der danach durch Verformung der Außenschicht des Gummituches zusammengepreßt wird, relativ klein sind. Das Gummituch hat eine innere Metallbuchse, die durch den Gummituchzylinder gespannt wird, um dadurch das Gummituch auf dem Gummituchzylinder zu halten.

EP-A-0 452 184 (Stand der Technik gemäß Art. 54(3)EPÜ) offenbart eine mehrschichtige Gummituchhülse mit einer auf dem Zylinder haftenden Zellen enthaltenden Kautschukschicht, auf der eine Schicht aus Hartelastomer und anschließend eine Druckschicht angebracht sind.

Die vorliegende Erfindung sieht ein hülsenförmiges Gummituch vor, welches es ermöglicht, eine Druckmaschine mit hohen Geschwindigkeiten ohne übermäßig starke Vibrationen oder Stoßbelastung, ohne Schlupf der Druckflächen - was die Druckfarbe verschmieren könnte - und ohne überhitzung laufen zu lassen.

Erfindungsgemäß wird die Aufgabe durch die Merkmale des Patentanspruches 1 gelöst.

Das hülsenförmige Gummituch umfaßt ferner eine nahtlose, hülsenförmige Druckschicht mit einer kontinuierlichen, spaltfreien zylindrischen Druckoberfläche.

Das erfindungsgemäße hülsenförmige Gummituch hat vorteilhafterweise eine nahtlose und spaltfreie hülsenartige Form durch seine verschiedenen Schichten hindurch, einschließlich einer kontinuierlichen, spaltfreien zylindrischen Druckfläche. Wenn das hülsenförmige Gummituch sich durch den Walzenspalt zwischen einem Gummituchzylinder und einem Plattenzylinder bewegt, bleibt dessen Profil an dem Walzenspalt unverändert. Das Preßdruckverhältnis zwischen dem hülsenförmigen Gummituch und der Druckplatte bleibt somit während des Betriebs der Druckmaschine konstant, und die Bewegung des hülsenförmigen Gummituchs durch den Walzenspalt verursacht keine Vibrationen oder Stoßbelastung. Außerdem gibt es weniger Makulatur und gesteigerte Produktivität, weil es keinen Spalt auf der Oberfläche des hülsenförmigen Gummituchs gibt.

Ferner verhindert die nicht dehnbare Schicht des hülsenförmigen Gummituchs, daß sich stehende Wellen auf der äußeren Druckfläche formen, die das eingefärbte Druckbild verschmieren könnten.

In den bevorzugten Ausgestaltungen der vorliegenden Erfindung sind die Hohlräume in der zusammenpressbaren Schicht des hülsenförmigen Gummituches Mikroporen. Die Mikroporen werden durch zusammenpressbare Mikrosphären gebildet, welche gleichmässig im ersten hülsenförmigen Körper aus elastischem Polymer verteilt sind. Vorzugsweise umfasst die zusammenpressbare Schicht ein zusammenpressbares Gewebe zusammen mit zusammenpressbaren Mikrosphären. Das zusammenpreßbare Gewebe ist enthalten als ein spiralförmig durch die zusammenpreßbare Schicht und um die dieser zugrundeliegende zylindrische Hülse gewundener Faden. Der Faden erhitzt sich bei der Betätigung des hülsenförmigen Gummituchs weniger als das umgebende elastische Polymer, so daß das hülsenförmige Gummituch während des Betriebs kühler bleibt.

Bei einem bevorzugten Herstellungsverfahren des hülsenförmigen Gummituches wird die zusammenpreßbare Schicht durch das Beschichten eines zusammenpreßbaren Fadens mit einer Mischung von Kautschukkitt und Mikrosphären und durch das spiralförmige Wickeln des beschichteten Fadens um die zylindrische Hülse gebildet. Die nicht dehnbare Schicht wird in ähnlicher Weise durch das Beschichten eines nicht dehnbaren Fadens mit einem Kautschukkitt, welcher keine Mikroporen enthält, und durch das spiralförmige Wickeln des beschichteten Fadens um die darunterliegende zusammenpreßbare Schicht gebildet. Der nicht dehnbare Faden bildet somit eine umfänglich nicht dehnbare hülsenförmige Unterschicht, und verleiht der nicht dehnbaren Schicht die Undehnbarkeit. Die Druckschicht wird über der nicht dehnbaren Schicht gebildet, indem ein nicht vulkanisiertes Elastomer über die nicht dehnbare Schicht gewickelt und mit Klebeband befestigt wird. Das verklebte Gefüge wird vulkanisiert, so daß die darüberliegenden Schichten aus elastischem Polymer eine endlose, nahtlose, hülsenartige Form annehmen.

Anhand der beigefügten, nachstehend beschriebenen Zeichnungen wird eine Ausführungsform der Erfindung näher erläutert wie folgt:
- Fig. 1: ist eine schematische Darstellung eines Druckwerks mit dem erfindungsgemäßen hülsenförmigen Gummituch;
- Fig. 2: ist eine schematische, Darstellung des in Fig. 1 gezeigten Gummituchs;
- Fig. 3: ist eine Teilansicht der Linie 3-3 der Fig. 2;
- Fig. 4: ist eine vergrößerte Teilansicht eines Teils des in Fig. 1 gezeigten Druckwerks;
- Fig. 5: ist eine Darstellung des Standes der Technik;
- Fig. 6: ist eine schematische Darstellung eines Herstellungsverfahrens des erfindungsgemäßen hülsenförmigen Gummituchs;
- Fig. 7: ist Teil einer Teilansicht des hülsenförmigen Gummituchs gemäß einer alternativen Ausführungsform der Erfindung;
- Fig. 8A bis 8C: sind schematische Darstellungen von Herstellungsverfahren des hülsenförmigen Gummituchs der Fig. 7;
- Fig. 9A und 9B: sind schematische Darstellungen eines Teils eines hülsenförmigen Gummituchs gemäß einer weiteren alternativen Ausführungsform der Erfindung;
- Fig. 10: ist eine schematische Darstellung eines Teils des hülsenförmigen Gummituchs gemäß einer weiteren alternativen Ausführungsform der Erfindung;
- Fig. 11A und 11B: sind schematische Darstellungen eines Teils des hülsenförmigen Gummituchs gemäß einer weiteren alternativen Ausführungsform der Erfindung;
- Fig. 12: ist Teil einer Teilansicht des hülsenförmigen Gummituchs gemäß einer zusätzlichen Ausführungsform der Erfindung; und
- Fig. 13: ist Teil einer Teilansicht gemäß einer weiteren alternativen Ausführungsform der Erfindung.

In Fig. 1 ist ein Druckwerk 10 gezeigt, welches einen Gummituchzylinder mit einem hülsenförmigen Gummituch 14 aufweist, das gemäß der vorliegenden Erfindung hergestellt wurde. Das Druckwerk 10 ist beispielsweise eine Offsetdruckmaschine mit einer Vielzahl von Walzen zum Übertragen von Druckfarbe von einem Farbkasten 16 auf eine sich auf einem Plattenzylinder 20 befindliche Druckplatte 18.

Das hülsenförmige Gummituch 14 auf dem Gummituchzylinder 12 überträgt das eingefärbte Druckbild von der Druckplatte 18 auf eine durchlaufende Bahn 21.

Eine Farbkastenwalze 22 nimmt Farbe aus dem Farbkasten 16 auf. Eine Hebwalze 24 bewegt sich zwischen der Farbkastenwalze 22 und einer ersten Reibwalze 26 hin und her um Farbe von der Farbkastenwalze 22 auf die erste Reibwalze 26 zu übertragen, wie in Fig. 1 dargestellt. Eine Vielzahl aufeinanderfolgender Reibwalzen 26 übertragen Farbe von der ersten Reibwalze 26 auf eine Gruppe von Farbauftragwalzen 28, welche die Farbe wiederum auf die sich auf dem Plattenzylinder 20 befindliche Druckplatte 18 übertragen. Ein zweiter Gummituchzylinder 30 mit einem zweiten hülsenförmigen Gummituch 32 ist nur zum Teil in Fig. 1 gezeigt als Darstellung eines zweiten Druckwerks für das gleichzeitige Drucken auf der Gegenseite der Bahn 21. Die Gummituchzylinder 12 und 30 dienen als Druckzylinder füreinander. Die Walzen und Zylinder sind durch Getriebe miteinander verbunden und werden von Antriebsvorrichtungen in bekannter Weise getrieben. Die Hebwalze 24 wird in bekannter Weise durch einen Hin- und Herbewegungsmechanismus 36 bewegt.

Das hülsenförmige Gummituch 14 hat eine endlose, spaltfreie zylindrische Innenfläche 40, die in engem Reibkontakt mit der zylindrischen Außenfläche 42 des Gummituchzylinders 12 steht. Der Gummituchzylinder 12 weist ein inneres Lumen 44 und eine Vielzahl von Durchlässen 46 auf, welche sich radial von dem inneren Lumen 44 zu der zylindrischen Außenfläche 42 erstrecken. Eine Quelle 50 von unter Druck gesetztem Gas steht in Verbindung mit dem inneren Lumen 44 in dem Gummituchzylinder 12 und erzeugt einen Strom von Druckgas, welcher von dem inneren Lumen 44 und den radial sich erstreckenden Durchlässen 46 auf die zylindrische Innenfläche 40 des hülsenförmigen Gummituchs 14 gerichtet ist.

Wenn ein Strom von Druckgas auf die zylindrische Innenfläche 40 des hülsenförmigen Gummituchs 14 trifft, verformt sich diese in elastischer Weise ein wenig, so daß sich deren Durchmesser vergrößert. Das hülsenförmige Gummituch 14 kann dann leicht auf den Gummituchzylinder 12 aufgeschoben oder von diesem abgezogen werden.

Wenn der Druckgasstrom gestoppt wird, zieht sich die zylindrische Innenfläche 40 des hülsenförmigen Gummituchs 14 in elastischer Weise wieder zu seiner ursprünglichen Größe zusammen und greift an der zylindrischen Außenfläche 42 des Gummituchzylinders 12 an. Das hülsenförmige Gummituch 14 steht dann in festem Reibungskontakt mit dem Gummituchzylinder 12 und wird sich beim Betrieb des Druckwerks 10 relativ zu dem Gummituchzylinder 12 nicht bewegen.

Wie in Fig. 3 gezeigt, besteht das hülsenförmige Gummituch 14 aus einer Vielzahl von Schichten, und zwar umfaßt es eine relativ starre Trägerschicht 60 und eine Anzahl flexibler, von der Trägerschicht 60 gestützter Schichten. Die flexiblen Schichten sind eine erste und eine zweite zusammenpreßbare Schicht 62 und 64, eine nicht dehnbare Schicht 66 und eine Druckschicht 68.

Die Trägerschicht 60 wird von einer zylindrischen Hülse 70 gebildet, auf welcher sich die zylindrische Innenfläche 40 befindet. Die zylindrische Hülse 70 ist umfänglich in elastischer Weise ein wenig dehnbar, um die teleskopische Bewegung des hülsenförmigen Gummituchs 14 über den Gummituchzylinder 12 zu erleichtern, wie oben beschrieben. Die zylindrische Hülse 70 besteht vorzugsweise aus Metall, wie Nickel, und hat eine Dicke von ca. 13 mm, was sich als die erforderliche Steifheit, Stärke und elastischen Eigenschaften besitzend erwiesen hat. Alternativ kann die zylindrische Hülse 70 aus Polymeren, wie Glasfaser oder Plastik, z.B. Mylar (Warenzeichen), mit einer Dicke von ca. 76 mm gebildet sein.

Zwei Grundierbeschichtungen (71 und 72) helfen, die erste zusammenpreßbare Schicht 62 an die Trägerschicht 60 zu binden. Wenn die Trägerschicht 60 ein Nickelzylinder ist, so ist die erste Grundierbeschichtung 71 vorzugsweise Chemlok 205, und die Grundierbeschichtung 72 ist vorzugsweise Chemlok 220, beide erhältlich von Lord Chemical Company.

"Die erste zusammenpressbare Schicht 62 umfasst, wie in Fig. 3 gezeigt, einen nahtlosen hülsenförmigen Körper 74 aus einem elastischen Polymer. Der hülsenförmige Körper 74 weist eine Vielzahl von Hohlräumen auf, welche dem hülsenförmigen Körper 74 Zusammenpressbarkeit verleihen. In der bevorzugten Ausgestaltung der in den Zeichnungen gezeigten Erfindung sind die Hohlräume Mikroporen, welche durch eine Vielzahl von im hülsenförmigen Körper 74 eingebetteten zusammenpressbaren Mikrosphären 76 gebildet werden. Zwecks Erzeugung von Zusammenpressbarkeit im elastischen Körper, könnten alternativ die Hohlräume im hülsenförmigen Körper 74 aus eingebetteten Teilchen aus einem anderem zusammenpressbaren Material als den Mikrosphären 76 gebildet oder durch Aufblähen, Auslaugen oder mittels anderer bekannter Verfahren, welche in einem elastischen Körper Hohlräume bilden, erzeugt werden.

Die erste zusammenpreßbare Schicht 62 enthält ferner einen zusammenpreßbaren Faden 80, welcher sich spiralförmig durch den hülsenförmigen Körper 74 und um die Trägerschicht 60 erstreckt. Der Faden 80 ist mit dem elastischen Polymer des hülsenförmigen Körpers 74 und mit den Mikrosphären 76 imprägniert. Die zweite zusammenpreßbare Schicht 64 besteht gleichermaßen aus einem nahtlosen, hülsenförmigen Körper 90 aus einem elastischem Polymer, einer Anzahl von in den hülsenförmigen Körper 90 eingebetteten, zusammenpreßbaren Mikroporen 92 und einem zusammenpreßbaren Faden 94, welcher sich spiralförmig durch den hülsenförmigen Körper 90 und um die erste zusammenpreßbare Schicht 62 erstreckt.

Das elastische Polymer, aus welchem die nahtlosen, hülsenförmigen Körper 74 und 90 geformt sind, ist vorzugsweise mit den Mikrosphären 76 vermischt und ergibt einen zusammenpreßbaren Kautschukkitt der folgenden Zusammensetzung:

| | | Teile |
|---|---|---|
| 1. | Butadiencopolymer und Acrylnitril mit 50 Teilen Dioktylphthalat (DOP) | 480,00 |
| 2. | weicher geschwefelter Faktis (ölkautschuk) | 40,00 |
| 3. | Acrylnitril/Butadiencopolymer | 80,00 |
| 4. | Medium Thermoruß | 360,00 |
| 5. | Bariumsulfat | 80,00 |
| 6. | Dioktylphthalat | 40,00 |
| 7. | Benzthiazol Disulfid Akzelerator | 8,00 |
| 8. | Tetramethyl-Thiuramdisulfid Akzelerator | 4,00 |
| 9. | Schwefel mit Magnesiumcarbonat | 4,00 |
| 10. | Zinkoxyd Aktivator | 20,00 |
| 11. | Butyl Acht 2%/Gewicht der Summe der Zellen 1. bis einschl. 10. | |
| 12. | Mikrosphären 6%/Gewicht der Summe der Zeilen 1. bis einschl. 11. | |
| 13. | Toluol 2,5 mal das Gewicht der Summe der Zeilen 1. bis einschl. 12. | |

Die Mikrosphären 76 und 92 sind vorzugsweise die unter dem Warenzeichen Expancel 461 DE bekannten Mikrosphären von Expancel in Sundsvall, Schweden. Diese Mikrosphären haben eine Hülle, hauptsächlich bestehend aus einem Copolymer aus Vlnylidenchlorid und Acrylnitril und enthalten gasförmiges Isobutan. Andere Mikrospähren, welche die gewünschten Eigenschaften der Kompressibilität besitzen, können auch verwendet werden, z.B. diejenigen offenbart in dem U.S. Patent Nr. 4,770,928.

Die zusammenpreßbaren Fäden 80 und 94 sind vorzugsweise Baumwollfäden mit einem Durchmesser von ca. 0,13 bis 0,76 mm (0.005 - 0.030 inch), am besten mit einem Durchmesser von ca. 0,38 mm (0.015 inch). Die individuelle Fadenwicklung, d.h. die umfänglich aneinanderliegenden Fadenabschnitte, sind vorzugsweise axial ca. 0,25 mm voneinander beabstandet. Dieser enge Abstand gewährleistet, daß es praktisch keine Lücken zwischen den Wicklungen gibt. Alternativ können die Fäden 80 und 94 jeweils aus einem anderen zusammenpreßbaren Material bestehen oder mit zusammenpreßbaren Röhrchen ersetzt werden.

Die nicht dehnbare Schicht 66 umfaßt einen nahtlosen hülsenförmigen Körper 100 aus einem elastischen Polymer und einen innerhalb des hülsenförmigen Körpers 100 sich befindlichen, in Längsrichtung nicht dehnbaren Faden 102. Der Faden 102 erstreckt sich spiralförmig durch den hülsenförmigen Körper 100 und um die zweite zusammenpreßbare Schicht 64. Der Faden 102 ist vorzugsweise Baumwolle mit einem Durchmesser von ca. 0,18 mm, und die aneinanderliegenden Fadenwicklungen sind ca. 0,025 mm (0.001 inch) voneinander beabstandet. Somit erstreckt sich der Faden 102 in einer engen Spirale, in welcher die aneinanderliegenden Wicklungen sich im wesentlichen senkrecht zur Längsachse des hülsenförmigen Gummituchs 14 erstrecken.

Der Faden 102 hat in Längsrichtung einen Elastizitätsmodul von nicht weniger als 45.359 kg pro 6,452 cm² (100,000 lbs pro square inch), und hat im bevorzugten Ausführungsbeispiel ein Elastizitätsmodul von ca. 381.016 kg pro 6,452 cm² (840,000 lbs pro square inch). Das elastische Polymer des nahtlosen, hülsenförmigen Körpers 100 hat ein Elastizitätsmodul von ca. 245 kg pro 6,452 cm² (540 lbs pro square inch). Somit hat der Faden 102 ein Elastizitätsmodul von nicht weniger als ca. 185 mal das Elastizitätsmodul des elastischen Polymers, aus welchem der nahtlose, hülsenförmige Körper 100 geformt ist, und vorzugsweise ein Elastizitätsmodul von ca. 1.555 mal das Elastizitätsmodul des elastischen Polymers. Die Fadenspirale 102 formt somit eine umfänglich nicht dehnbare, hülsenförmige Unterschicht, welche den hülsenförmigen Körper 100 widerhält, sich umfänglich zu dehnen. Ebenso wie die Fäden 80 und 94, ist der Faden 102 mit dem elastischen Polymer des hülsenförmigen Körpers 100 imprägniert.

Alternativ könnte die nicht dehnbare Schicht 66 aus einem nahtlosen, hülsenförmigen Körper aus einem Gummi oder Urethan-Copolymer mit einem Elastizitätsmodul in dem Bereich von 454 - 2.722 kg pro 6,452 cm² (1,000 - 6,000 lbs pro square inch) gebildet sein und keine Unterschicht aus dem Faden 102 enthalten. Diese Materialien sind unter dem Warenzeichen "Airthane" von Air Products und Chemicals, Inc. erhältlich.

Die Druckschicht 68 ist ein nahtloser und spaltfreier hülsenförmiger Körper mit einer glatten und spaltfreien zylindrischen äußeren Druckfläche 110. Er ist aus einem relativ weichen, elastischen Polymer, wie Gummi, geformt, welches ein wenig nachgiebig ist und sich unter dem auf das hülsenförmige Gummituch 14 an dem Spalt 112 zwischen dem Gummituchzylinder 12 und dem Plattenzylinder 20 (Fig. 1 und 4) ausgeübten Druck eindrücken läßt. Da die Druckschicht 68 elastisch und nachgiebig ist, so ist es hilfreich, einen gleichmäßigen Druck an dem Walzenspalt 112 aufrechtzuerhalten, um eine gleichmäßige übertragung des eingefärbten Druckbilds zu gewährleisten. Die Druckschicht 68 besteht vorzugsweise aus folgender Zusammensetzung:

| | | Teile |
|---|---|---|
| 1. | Polysulfid Polymer | 20,00 |
| 2. | Acrylnitril/Butadien Copolymer | 120,00 |
| 3. | Vulkanisiertes Pflanzenöl | 10,00 |
| 4. | Medium Thermoruß | 90,00 |
| 5. | Bariumsulfat | 20,00 |
| 6. | Polyester Glutarat | 10,00 |
| 7. | Spezielles Vulkanisationsmittel in Nitrilpolymer | 15,90 |
| 8. | Benzthiazol Disulfid Akzelerator | 2,00 |
| 9. | Tetramethyl-Thiuramidsulfid Akzelerator | 1,00 |
| 10. | 75% Äthylenthioharnstoff 25% EPR (Äthylen-Propylen-Kautschuk)-Bindemittel Akzelerator | 0,20 |

Beim Betrieb der Druckmaschine 10 bewegt sich die zylindrische äußere Druckfläche 110 des hülsenförmigen Gummituchs 14 durch den Walzenspalt 112 zwischen dem Plattenzylinder 20 und dem Gummituchzylinder 12, wie in Fig. 4 gezeigt. Die flexiblen Schichten 62-68 des hülsenförmigen Gummituchs 14 werden am Walzenspalt 112 von der steifen Oberfläche der Druckplatte 18 eingedrückt. Die Druckschicht 68 ist nicht zusammenpreßbar, somit behält diese bei der Bewegung durch den Walzenspalt 112 ihre ursprüngliche Dicke. Die nicht dehnbare Schicht 66 ist aufgrund der Kompressibilität des Fadens 102 leicht zusammenpreßbar, somit wird diese bei der Bewegung durch den Walzenspalt 112 leicht zusammengepreßt. Es ist von Bedeutung, daß der Faden 102 in Längsrichtung nicht dehnbar ist und die nicht dehnbare Schicht 66 vom radialen Ausbauchen widerhält, während diese durch den Walzenspalt 12 bewegt wird. Die nicht dehnbare Schicht 66 verhindert, daß der sich in dem Druckspalt befindliche Teil der Druckschicht sich in Umfangsrichtung mehr als 0,025 mm (0.001 inch) dehnt, und eigentlich dehnt sich im bevorzugten Ausführungsbeispiel der Teil der Druckschicht in dem Druckspalt wesentlich weniger als 0,025 mm (0.001 inch). Die nicht dehnbare Schicht 66 verhindert auch weitgehend die Bildung von stehenden Wellen in der Druckschicht 68 beiderseits des Walzenspalts (siehe Stand der Technik Fig. 5). Solche stehenden Wellen führen zu Verschmierung der Druckfarbe.

Die erste und die zweite zusammenpreßbare Schicht 62 und 64 werden beide am Walzenspalt 112 zusammengepreßt. Es ist bekannt, daß zusammenpreßbare Teile eines Gummituchs durch das kontinuierliche Zusammenpressen und sich Zurückbilden im Gebrauch heiß werden. In den zusammenpreßbaren Schichten 62 und 64 hat das Baumwollmaterial der zusammenpreßbaren Fäden 80 und 94 weniger die Tendenz zur Erhitzung als das elastische Polymer der hülsenförmigen Körper 74 und 90. Somit hat das erfindungsgemäße hülsenförmige Gummituch 14 kaum die Tendenz, im Gebrauch überhitzt zu werden, da die zusammenpreßbaren Schichten 62 und 64 zumindest teilweise aus einem Material bestehen, das kühler bleibt als das elastische Polymer.

Die Druckschicht 68 und die elastischen Körper 74, 90 und 100 der Schichten 62, 64, 66 unter der Druckschicht 68 sind endlose Körper ohne Spalte oder Nähte. Darüberhinaus bilden die spiralförmig gewickelten Fäden 80, 94 und 102 keine sich axial entlang dem hülsenförmigen Gummituch 14 erstreckenden Nähte oder Spalte. Deshalb bleibt die querschnittliche Form des sich durch den Walzenspalt 112 bewegenden hülsenförmigen Gummituchs 14 mit jeder vollständigen Umdrehung des Gummituchzylinders 12 unverändert. Das Preßdruckverhältnis zwischen der äußeren Druckfläche 110 und der Druckplatte 18 bleibt während der Bewegung durch den Walzenspalt 112 ebenfalls unverändert. Die bei bekannten Gummitüchern mit axial verlaufendem Spalt aufgetretenen Stöße und Vibrationen werden somit vermieden, und eine glatte Übertragung des Druckbildes ist gewährleistet.

Die vorliegende Erfindung betrachtet ferner mögliche Herstellungsverfahren eines hülsenförmigen Gummituchs. In einem bevorzugten Herstellungsverfahren des hülsenförmigen Gummituchs 14 wie in Fig. 3 gezeigt, wird die Grundierbeschichtung 71 aus Chemlok 205 auf die gesäuberte Oberfläche der Trägerschicht 60 aufgetragen und etwa 30 Minuten ausgehärtet. Dann wird die zweite Grundierbeschichtung 72 aus Chemlok 220 aufgetragen und etwa 30 Minuten ausgehärtet. Danach wird die erste zusammenpreßbare Schicht 62 über der vorbeschichteten Trägerschicht 60 angebracht, indem der Faden 80 in den zusammenpreßbaren Kautschukkitt eingebettet und der eingebettete Faden 80 spiralförmig um die vorbeschichtete Trägerschicht 60 gewickelt wird. Wie schematisch in Fig. 6 dargestellt, wird der Faden 80 in dem Kautschukkitt eingebettet, indem dieser während der Wicklung von einer Spule 22 um die Trägerschicht 60 durch den Kautschukkitt in einem Behälter 120 gezogen wird. Eine zusätzliche Dosis Kautschukkitt wird dann über den gewickelten Faden 80 nach Bedarf aufgetragen, um eine zusätzliche Dicke der ersten zusammenpreßbaren Schicht 62 in dem in Fig. 3 gezeigten Bereich 126 zu bilden. Die erste zusammenpreßbare Schicht 62 wird dann für zwei Stunden ausgehärtet und für vier Stunden bei 60°C (140°F) ofengetrocknet. Die zweite zusammenpreßbare Schicht 64 wird in derselben Weise gebildet. Falls gewünscht, können zusätzliche Wicklungen von zusammenpreßbarem Faden auf einer jeweiligen oder beiden der zusammenpreßbaren Schichten 62 und 64 angebracht werden.

Wie oben erwähnt, könnten zur Bildung der Hohlräume, welche den hülsenförmigen Körpern 74 und 90 in den zusammenpressbaren Schichten 62 und 64 Zusammenpressbarkeit verleihen, andere zusammenpressbare Materialen als die Mikrosphären 76 und 92 verwendet werden. Alternativ könnten die Hohlräume mittels bekannter Verfahren durch Aufblähen und/oder Auslaugen erzeugt werden, nachdem die hülsenförmigen Körper 74 und 90 über der Trägerschicht 60 aufgebaut worden sind.

Die in Fig. 3 gezeigte nicht dehnbare Schicht 66 wird in ähnlicher Weise gebildet, indem der Faden 102 in ein elastisches Polymer ohne Mikrosphären eingebettet und dieser spiralförmig um die zweiten zusammenpreßbaren Schichten 62 und 64 gewickelt wird. Der eingebettete Faden 102 wird vorzugsweise ganz und gar mit dem elastischen Polymer imprägniert und unter Spannung gewickelt, um die zusammenpreßbaren Schichten 62 und 64 mit einer radial zusammenpressenden Vorbelastung zu beaufschlagen. Dann wird die nicht dehnbare Schicht 66 für 15 Minuten luftgetrocknet.

Als nächstes wird eine Schicht von nicht vulkanisiertem Bedruckgummi, 1 mm (0.040 inch) dick, über die nicht zusammenpreßbare Schicht 66 gewunden, um die Druckschicht 68 zu bilden. Diese Konstruktion wird mit einem 5,72 cm (2.25 inches) Nylonband (nicht gezeigt) umwickelt und in einem Trockenofen für vier Stunden bei ca. 100°C (200°F) und für vier Stunden bei ca. 150°C (292°F) ausgehärtet. Die aneinandergrenzenden Ränder der umwickelten Gummischicht sind gespalten, verbinden sich jedoch bei der Aushärtung, so daß die fertige Druckschicht 68 keine axial verlaufende Naht aufweist. Die darüberliegenden Körper 74, 90 und 100 aus elastischem Polymer verbinden sich bei der Aushärtung ebenfalls. Die Schichten 62-68 können dann durch ihre verschiedenen Komponenten, wie in Fig. 4 gezeigt, identifiziert werden, jedoch sind sie nicht voneinander getrennt. Dementsprechend bilden die elastischen Polymere der Schichten 62-68 nach der Aushärtung einen einzigen, endlosen und nahtlosen hülsenförmigen Körper aus elastischem Polymer. Da die nicht dehnbare Schicht 66 ebenfalls zusammenpreßbar ist, bilden die Schichten 62-66 effektiv eine zusammengesetzte zusammenpreßbare Schicht mit einem unteren Teil, welcher zusammenpreßbaren Faden und Mikrosphären enthält, und einem oberen Teil, welcher zusammenpreßbaren Faden ohne Mikrosphären enthält. Nach dem Aushärten wird das Nylonband entfernt, und die Druckschicht 68 wird zu einer Dicke von ca. 0,3 mm bis 0,5 mm (0.013 - 0.020 inch) geschliffen und so bearbeitet, daß daraus eine glatte, endlose äußere Druckfläche 110 entsteht.

In Fig. 7 ist eine alternative Ausführung einer zusammenpreßbaren Schicht für das erfindungsgemäße hülsenförmige Gummituch gezeigt. Die zusammenpreßbare Schicht 150 in Fig. 7 besteht aus einem nahtlosen, hülsenförmigen Körper 152 aus elastischem Polymer, Mikrosphären 154 und geschliffenen Baumwollfasern 156. Die Mikrosphären 154 und die geschliffenen Baumwollfasern 156 sind in dem hülsenförmigen Körper 152 gleichmäßig verteilt, um der Schicht 150 Zusammenpreßbarkeit zu verleihen.

Wie bei jeder anderen Ausgestaltung der Erfidndung, könnten die durch Mikrosphären 154 und/oder Fasern 156 gebildeten Hohlräume durch die oben beschriebenen alternativen Verfahren erzeugt werden. Wie es mit den Fäden 80 und 94 in der hieroben beschriebenen zusammenpreßbaren Schicht 62 und 64 der Fall ist, haben die geschliffenen Baumwollfasern 156 eine relativ geringe Neigung, durch das wiederholte Zusammenpressen am Walzenspalt zwischen einem Gummituchzylinder und einem Plattenzylinder überhitzt zu werden.

In den Fig. 8A und 8B sind Verfahren des Auftragens einer zusammenpreßbaren Schicht 150 von einer gemessenen Dicke über der vorbeschichteten Trägerschicht 60 durch das Dosieren eines Kautschukkittgemisches mit jeweils einer Dosierwalze 158 und einem Abstreifmesser 160 schematisch dargestellt. Fig. 8C stellt schematisch ein Verfahren dar, wobei die zusammenpreßbare Schicht 150 durch Aufsprühen eines Kautschukkittgemisches in einer gemessenen Dicke über der vorbeschichteten Trägerschicht 60 angebracht wird. Die Druckschicht 68 könnte alternativ durch ein Dosierverfahren oder durch Sprühen des elastischen Polymers geformt werden, und/oder die zusammenpreßbaren Schichten 62, 64 und 150 könnten alternativ durch das Umwickeln kalandrierter Schichten geformt werden, wobei die offenen Kanten nach dem Aushärten keine axial verlaufende Naht bilden.

Die Fig. 9A und 9B stellen eine weitere alternative Ausführung einer zusammenpreßbaren Schicht für das erfindungsgemäße hülsenförmige Gummituch dar. Wie in Fig. 9A gezeigt, ist eine zusammenpreßbare Schicht 170 als ein nahtloses zylindrisches Gußstück geformt. Die zusammenpreßbare Schicht 170 besteht aus dem gleichen Material wie die hieroben beschriebene zusammenpreßbare Schicht 150 und hat einen Innendurchmesser, welcher nicht größer ist als der Außendurchmesser der Trägerschicht 60. Wenn die zusammenpreßbare Schicht 170 radial gedehnt wird, wie in Fig. 9B gezeigt, so kann diese teleskopisch über die Trägerschicht 60 geschoben werden. Dann kann sich die zusammenpreßbare Schicht 170 zusammenziehen, und ist somit in einem Zustand radialer und umfänglicher Spannung installiert.

Fig. 10 ist eine schematische Darstellung einer alternativen Ausführung einer umfänglich nicht dehnbaren Unterschicht des erfindungsgemäßen hülsenförmigen Gummituchs. Wie in Fig. 10 gezeigt, ist der in Längsrichtung nicht dehnbare Faden 102 gewebt, um eine Hülse 200 zu formen, die teleskopisch über die zusammenpreßbaren Schichten 62 und 64 geschoben werden kann, wie in Fig. 3 gezeigt. Das Muster des gewebten Fadens 102 erlaubt keine axiale oder radiale Dehnung der Hülse 200. In einem bevorzugten Verfahren zur Herstellung eines hülsenförmigen Gummituchs mit der Hülse 200 wird elastisches Polymer in geringer Tiefe über einer zweiten zusammenpreßbaren Schicht 64 aufgetragen, und die Hülse 200 wird dann teleskopisch über das elastische Polymer und die zweite zusammenpreßbare Schicht 64 geschoben. Zusätzliches elastisches Polymer wird nach Bedarf auf die Hülse 200 aufgetragen, um den Faden 102 darin einzubetten und zu sättigen und die gewünschte Dicke der vollständigen nicht dehnbaren Schicht zu erlangen. In dieser Ausführung der Erfindung kann der Faden 102 durch Wärmezufuhr geschrumpft werden. Die geschrumpfte Hülse 200 befände sich in umfänglicher und axialer Spannung und würde die darunterliegenden zusammenpreßbaren Schichten 62 und 64 mit einer radial zusammenpressenden Vorbelastung beaufschlagen.

Die Fig. 11A und 11B sind schematische Darstellungen einer weiteren alternativen Ausführung einer umfänglich nicht dehnbaren Unterschicht des erfindungsgemäßen hülsenförmigen Gummituchs. Wie in Fig. 11A gezeigt, wird der in Längsrichtung nicht dehnbare Faden 102 zu einer Hülse 210 gewirkt, welche teleskopisch über die zusammenpreßbaren Schichten 62 und 64 geschoben werden kann, wie in Fig. 3 gezeigt. Durch das Muster des gewirkten Fadens 102 kann die Hülse 210 axial verlängert werden, wobei sich deren Durchmesser vermindert, wie in Fig. 11B angedeutet. In einem bevorzugten Verfahren zur Herstellung eines hülsenförmigen Gummituchs mit der Hülse 210 wird ein elastisches Polymer in geringer Tiefe über der zweiten zusammenpreßbaren Schicht 64 aufgetragen und die Hülse 210 teleskopisch über das elastische Polymer und die zusammenpreßbare Schicht 64 geschoben. Die Hülse 210 wird dann axial verlängert und deren Durchmesser vermindert sich. Die verlängerte Hülse 210 befindet sich in umfänglicher und axialer Spannung und beaufschlagt die darunterliegenden zusammenpreßbaren Schichten 62 und 64 mit einer radial zusammenpressenden Vorbelastung. Zusätzliches elastisches Polymer wird auf die verlängerte Hülse 210 aufgetragen, um den Faden 102 zu imprägnieren und die gewünschte Dicke der vollständigen, nicht dehnbaren Schicht zu erlangen. Wenn das elastische Polymer ausgehärtet ist, bildet es einen nahtlosen, hülsenförmigen Körper, in welchem die verlängerte Hülse 210 eingebettet ist.

Fig. 12 ist eine Schnittansicht einer weiteren alternativen Ausführung einer umfänglich nicht dehnbaren Unterschicht des erfindungsgemäßen hülsenförmigen Gummituchs. Wie in Fig. 12 gezeigt, erstreckt sich ein endloses Stück Plastikfilm 230 spiralförmig durch das elastische Polymer 232 einer nicht dehnbaren Schicht und um eine zusammenpreßbare Schicht 234. Der Film 230 hat vorzugsweise eine Breite, die ungefähr der Länge des hülsenförmigen Gummituchs entspricht, und eine Dicke von nur 0,03 mm (0,001 inch), so daß der durch die 0,03 mm breite Kante 236 gebildete schmale Saum der obersten Schicht die glatte, endlose äußere Kontur einer darüberliegenden Druckschicht nicht durchbricht.

Fig. 13 ist Teil einer Schnittansicht einer weiteren alternativen Ausführung der Erfindung. Wie in Fig. 13 gezeigt, besteht ein hülsenförmiges Gummituch 250 aus einer relativ steiffen Trägerschicht, einem Paar nahtloser hülsenförmiger, Mikrosphären enthaltender Kautschukkittschichten 254 und 256 und einem Paar hülsenförmiger, zusammenpreßbarer Gewebeschichten 258 und 260. Die zusammenpreßbaren Gewebeschichten 258 und 260 sind vorzugsweise mit gewebten oder gewirkten Hülsen gebildet, wie in den Fig. 10, 11A und 11B gezeigt. Die obere zusammenpreßbare Gewebeschicht 260 wird am besten als eine umfänglich nicht dehnbare Hülse angebracht, so daß sie eine nicht dehnbare Schicht des hülsenförmigen Gummituchs 250 bildet. Mit Hilfe einer Zwischenschicht 262 aus gewöhnlichem Kautschukkitt wird eine hülsenförmige Druckschicht 264 mit der oberen zusammenpreßbaren Gewebeschicht 260 verbunden.

Von der vorstehenden Beschreibung der Erfindung werden dem Fachmann die Verbesserungen, Änderungen und Modifikationen verständlich, für welche im Rahmen der Erfindung in den anhängenden Ansprüchen um Patentschutz ersucht wird.

## Patentansprüche

1. Hülsenförmiges Gummituch (14) für einen Gummituchzylinder (12) in einer Offsetdruckmaschine (10), welches aufweist:
- eine axial über einen Gummituchzylinder (12) bewegbare, zylindrische Hülse (70);
- eine zusammenpreßbare Schicht (62) über der Hülse (70), wobei die zusammenpreßbare Schicht (62) einen ersten nahtlosen hülsenförmigen Körper (74) aus elastischem Material mit einer Vielzahl von Hohlräumen (76, 92, 154) aufweist; und
- eine nicht dehnbare Schicht (66) über der zusammenpreßbaren Schicht (62), wobei die nicht dehnbare Schicht (66) einen zweiten nahtlosen, hülsenförmigen Körper (100) aus elastischem Material und eine hülsenförmige Unterschicht (102) aus einem in Umfangsrichtung nicht dehnbaren Material zur in radialer Richtung wirkenden zusammenpressenden Vorspannung der Schichten (62, 64) aufweist.

2. Gummituch nach Anspruch 1,
**dadurch gekennzeichnet**,
daß die genannten Hohlräume im genannten ersten nahtlosen hülsenförmigen Körper (74) aus elastischem Material eine Vielzahl von Mikroporen umfassen, welche gleichmäßig im genannten ersten naht losen hülsenförmigen Körper (74) aus elastischem Material verteilt sind.

3. Gummituch nach Anspruch 2,
**dadurch gekennzeichnet**,
daß die genannten Mikroporen durch Mikrosphären (76, 92, 154) gebildet werden, welche gleichmäßig im genannten ersten nahtlosen hülsenförmigen Körper (74) aus elastischem Material verteilt sind.

4. Gummituch nach Anspruch 1,
**dadurch gekennzeichnet**,
daß die genannten Hohlräume im genannten ersten nahtlosen hülsenförmigen Körper (74) aus elastischem Material durch Stücke von zusammenpreßbaren Fäden gebildet werden, welche im genannten ersten nahtlosen hülsenförmigen Körper (74) aus elastischem Material angeordnet sind.

5. Gummituch nach Anspruch 1,
**dadurch gekennzeichnet**,
daß die genannte Hülse (70) zum Zwecke des Anbringens des genannten Gummituches (14) über einen Gummituchzylinder (12) in radialer Richtung elastisch dehnbar ist.

6. Gummituch nach Anspruch 1,
**dadurch gekennzeichnet**,
daß die genannten Hohlräume in der genannten zusammenpreßbaren Schicht (62) eine Vielzahl von Mikroporen umfassen, welche von einer Vielzahl von im genannten ersten nahtlosen hülsenförmigen Körper (74) aus elastischem Material angeordneten Mikrosphären (76, 92, 154) definiert werden, wobei
- die genannte zusammenpreßbare Schicht (62) weiter ein zusammenpreßbares Fasermaterial (80) im genannten ersten nahtlosen hülsenförmigen Körper (74) aus elastischem Material umfaßt, wobei
- das genannte zusammenpreßbare Fasermaterial (80) mit dem genannten elastischen Material und mit den genannten Mikrosphären (76, 92, 154) imprägniert ist.

7. Gummituch nach Anspruch 6,
**dadurch gekennzeichnet**,
daß das genannte zusammenpreßbare Fasermaterial (80) Baumwollfasern umfaßt, welche im genannten ersten Körper (74) aus elastischem Material verteilt sind.

8. Gummituch nach Anspruch 6,
**dadurch gekennzeichnet**,
daß das genannte zusammenpreßbare Fasermaterial (80) aus einem sich wendelförmig um die genannte Hülse (70) herum erstreckenden Faden besteht.

9. Gummituch nach Anspruch 1,
**dadurch gekennzeichnet**,
daß die genannte zusammenpreßbare Schicht (62) eine in radialer Richtung wirkende zusammenpressende Vorspannung auf die genannte Hülse (70) ausübt.

10. Gummituch nach Anspruch 1,
**dadurch gekennzeichnet**,
daß die genannte hülsenförmige Unterschicht (102) aus einem in Umfangsrichtung nicht dehnbaren Material (102) einen in Längsrichtung nicht dehnbaren Faden (102) umfaßt, welcher sich wendelförmig durch den genannten zweiten nahtlosen, hülsenförmigen Körper (100) aus elastischem Material und um die genannte zusammenpreßbare Schicht (62) herum erstreckt.

11. Gummituch nach Anspruch 10,
**dadurch gekennzeichnet**,
daß benachbarte in Umfangsrichtung verlaufende Abschnitte des genannten Fadens (102) sich in Richtungen erstrecken, welche im wesentlichen lotrecht zur Achse der genannten Hülse (70) stehen.

12. Gummituch nach Anspruch 11,
**dadurch gekennzeichnet**,
daß der genannte Faden (102) eine in radialer Richtung wirkende zusammpressende Vorspannung auf die genannte zusammenpreßbare Schicht (62) ausübt.

13. Gummituch nach Anspruch 12,
**dadurch gekennzeichnet**,
daß der genannte Faden (102) mit dem elastischen Material des genannten hülsenförmigen Körpers (100) imprägniert ist.

14. Gummituch nach Anspruch 1,
**dadurch gekennzeichnet**,
daß die nicht dehnbare Schicht (66) eine in radialer Richtung zusammenpressende Vorspannung auf die genannte zusammenpreßbare Schicht (62) ausübt und einen Elastizitätsmodul von wenigstens 6,9 x 10⁸ Pa (100.000 lbs. per square inch) aufweist.

15. Gummituch nach Anspruch 14,
**dadurch gekennzeichnet**,
daß die genannte hülsenförmige Unterschicht (102) von in Umfangsrichtung nicht dehnbarem Material eine nahtlose in Umfangsrichtung und axialer Richtung vorgespannte Hülse (200) aus gewobenen Fäden (102) umfaßt.

16. Gummituch nach Anspruch 14,
**dadurch gekennzeichnet**,
daß die genannte hülsenförmige Unterschicht (102) aus in Umfangsrichtung nicht dehnbarem Material eine nahtlose in Umfangsrichtung und axialer Richtung vorgespannte Hülse (210) aus gewirkten Fäden (102) umfaßt.

17. Gummituch nach Anspruch 1,
**dadurch gekennzeichnet**,
daß die genannte hülsenförmige Unterschicht (102) aus in Umfangsrichtung nicht dehnbarem Material übereinanderliegende Schichten aus Kunststoff-Film (230) umfaßt.

18. Gummituch nach Anspruch 17,
**dadurch gekennzeichnet**,
daß die genannten übereinanderliegenden Schichten aus Kunststoff-Film (230) aneinandergrenzende Abschnitte eines kontinuierlichen Stückes eines Kunststoff-Films (230) sind, welcher wendelförmig um die genannte zusammenpreßbare Schicht (62) gewickelt ist.

19. Gummituch nach Anspruch 18,
**dadurch gekennzeichnet**,
daß der genannte Kunststoff-Film (230) eine Dicke von etwa 0,025 mm aufweist.

20. Hülsenförmiges Gummituch (14) nach Anspruch 1 mit,
- einer in axiale Richtung über einen Gummituchzylinder (12) bewegbaren zylindrischen Hülse (70),
- einer zusammenpreßbaren Schicht (62) über der Hülse (70), wobei die zusammenpreßbare Schicht (62) einen ersten nahtlosen hülsenförmigen Körper (74) aus elastischem Material mit einer Vielzahl von Hohlräumen (76, 92, 154) aufweist; und
- einer nicht dehnbaren Schicht (66) über der zusammenpreßbaren Schicht (62), wobei die nicht dehnbare Schicht (66) einen zweiten nahtlosen hülsenförmigen Körper (100) aus elastischem Material aufweist; und
- einer nahtlosen hülsenförmigen Druckschicht (68) über der nicht dehnbaren Schicht (66), wobei die Druckschicht (68) eine kontinuierliche, spaltfreie zylindrische Druckoberfläche (110) aufweist.

21. Gummituch nach Anspruch 20,
**dadurch gekennzeichnet**,
daß der genannte zweite nahtlose hülsenförmige Körper (100) aus elastischem Material einen Elastizitätsmodul von 6,9 x 10⁶ bis 4,1 x 10⁷ Pa (1000 bis 6000 lbs. per square inch) aufweist.

22. Ein Verfahren zur Herstellung eines hülsenförmigen Gummituches (14) für einen Gummituchzylinder (12) in einer Offsetdruckmaschine (10), welche die folgenden Schritte umfaßt:
- Bilden einer ersten Schicht (62) des genannten hülsenförmigen Gummituches (14) durch Auftragen einer ersten Charge eines elastischen Materials in einer nahtlosen zellularen hülsenartigen Form auf eine zylindrische Hülse (70); und
- Bilden einer zweiten Schicht (66) des genannten hülsenförmigen Gummituches (14) durch Auftragen einer zweiten Charge eines elastischen Materials in einer nahtlosen hülsenartigen Form auf die gennante erste Schicht (62); und
- Einbetten eines in Umfangsrichtung nicht dehnbaren Materials in die genannte zweite Charge des elastischen Materials.

23. Verfahren nach Anspruch 22, welches weiter folgende Schritte umfaßt:
- Bilden einer Druckschicht (68) des genannten hülsenförmigen Gummituches (14) durch Auftragen einer dritten Charge eines elastischen Materials in einer nahtlosen hülsenartigen Form auf die genannte zweite Schicht (66) und
- Formen einer kontinuierlichen zylindrischen Druckoberfläche auf der genannten Druckschicht (68)

24. Verfahren nach Anspruch 22,
**dadurch gekennzeichnet**,
daß die genannte erste Schicht (62) des genannten hülsenförmigen Gummituches (14) gebildet wird durch
- Einbetten zusammenpreßbarer Mikrosphären (76, 92, 154) in der genannten ersten Charge von elastischem Material, um ein zusammenpreßbares zusammengesetztes zellulares Material zu bilden und
- Aufbringen des genannten zusammenpreßbaren zusammengesetzten zellularen Materials in einer nahtlosen hülsenförmigen Form auf die genannte Hülse (70).

25. Verfahren nach Anspruch 24,
**dadurch gekennzeichnet**,
daß das genannte zusammenpreßbare zusammengesetzte zellulare Material gebildet wird, durch Einbetten eines zusammenpreßbaren Gewebematerials (80) und der genannten Mikrosphären (76, 92, 154) in die genannte erste Charge des elastischen Materials.

26. Verfahren nach Anspruch 24,
**dadurch gekennzeichnet**,
daß das genannte zusammenpreßbare zusammengesetzte zellulare Material durch Beschichten eines Fadens eines zusammenpreßbaren Gewebes mit einer Mischung der genannten ersten Charge aus elastischem Material und Mikrosphären (76, 92, 154) gebildet und durch Wickeln des genannten beschichteten Fadens in Wendelform um die genannte Hülse (70) herum in nahtloser hülsenförmiger Form aufgebracht wird.

27. Verfahren nach Anspruch 24,
**dadurch gekennzeichnet**,
daß das genannte zusammenpreßbare zusammengesetzte zellulare Material durch Dispergieren zusammenpreßbarer Gewebefasern (156) in der genannten ersten Charge aus elastischem Material gebildet und durch Aufbringen in einer vorbestimmten Dicke um die genannte Hülse (70) aufgebracht wird.

28. Verfahren nach Anspruch 27,
**dadurch gekennzeichnet**,
daß das genannte zusammenpreßbare zusammengesetzte zellulare Material mittels eines Rakels (160) in der vorbestimmten Dicke um die genannte Hülse (70) herum aufgebracht wird.

29. Verfahren nach Anspruch 27,
**dadurch gekennzeichnet**,
daß das genannte zusammenpreßbare zusammengesetzte zellulare Material mittels einer Dosierwalze (158) in der vorbestimmten Dicke auf die genannte Hülse (70) aufgebracht wird.

30. Verfahren nach Anspruch 24,
**dadurch gekennzeichnet**, daß
- das genannte zusammenpreßbare zusammengesetzte zellulare Material gebildet wird als ein nahtloses zylindrisches Gußstück (170) mit einem Innendurchmesser, welcher nicht größer ist als der Außendurchmesser der genannten Hülse (70); und
- das genannte Gußstück (170) durch radiales Strecken und Aufschieben in axialer Richtung auf die genannte Hülse (70) aufgebracht wird.

31. Verfahren nach Anspruch 22,
**dadurch gekennzeichnet**,
daß die genannte zweite Schicht gebildet wird durch
- Beschichten eines in Längsrichtung nicht dehnbaren Fadens (102) mit der genannten zweiten Charge des elastischen Materials; und
- Aufwickeln des genannten beschichteten Faden (102) in Wendelform um die genannte erste Schicht (62) herum.

32. Verfahren nach Anspruch 31,
**dadurch gekennzeichnet**,
daß in Umfangsrichtung aneinanderliegende Abschnitte des genannten Fadens (102) so gewickelt werden, daß sie sich im wesentlichen lotrecht zur genannten Hülse (70) erstrecken.

33. Verfahren nach Anspruch 22,
**dadurch gekennzeichnet**,
daß die genannte zweite Schicht (66) gebildet wird durch
- teleskopartiges Bewegen einer gewirkten Hülse (210) aus einem in Längsrichtung nicht dehnbaren Faden (102) über die genannte erste Schicht (102); und
- axiales Verlängern der genannten gewirkten Hülse (210), um deren Durchmesser zu verringern und eine in radialer Richtung zusammenpressende Vorspannung auf die genannte erste Schicht (62) auszuüben.

34. Verfahren nach Anspruch 22,
**dadurch gekennzeichnet**,
daß die genannte zweite Schicht (66) gebildet wird durch
- teleskopartiges Bewegen einer gewebten Hülse (200) aus einem in Längsrichtung nicht dehnbaren Faden (102) über die genannte erste Schicht (62); und
- Schrumpfen des genannten Fadens (102), um den Durchmesser der genannten gewebten Hülse (200) zu verringern und eine in radialer Richtung zusammenpressende Vorspannung auf die genannte erste Schicht (62) auszuüben.

35. Hülsenförmiges Gummituch (14) nach Anspruch 1, mit
- einer axial über einen Gummituchzylinder (12) bewegbaren elastischen hülsenförmigen Trägerschicht (60);
- einer oberhalb der elastischen hülsenförmigen Trägerschicht (60) angeordneten zusammenpressbaren Schicht (62), welche einen zusammenpressbaren Faden (80), Kautschukkitt (74) und Mikrosphären (76) enthält;
- einem über der Trägerschicht (60) und der zusammenpreßbaren Schicht (62) aufgebrachten hülsenförmigen Körper (100, 102) mit einem nahtlosen hülsenförmigen Körper (100) aus elastischem Material und einer hülsenförmigen Unterschicht (102) aus in Umfangsrichtung nicht dehnbarem Material und
- einer äußeren nahtlosen und spaltfreien Druckschicht (68).

36. Hülsenförmiges Gummituch (14) für eine Offsetdruckmaschine (10) nach Anspruch 35, welches umfasst:
- eine axial über einen Gummituchzylinder (12) bewegbare elastische hülsenförmige Trägerschicht (60);
- eine zusammenpreßbare Schicht (62, 64), die aus mindestens einer radialen Lage auf der genannten Trägerschicht (60) eines in einem Mikrosphären (76) enthaltenden Kautschukkitt (74) eingebetteten zusammenpressbaren Fadens (80) besteht, wobei die genannte radiale Lage aus Faden (80), Kautschukkitt (74) und Mikrosphären (76) eine kontinuierliche Schicht (62) bildet;
- eine nicht dehnbare Schicht (66), die mindestens eine auf die darunterliegende erste Lage aufgebrachte anschliessende radiale Lage aus einem nicht dehnbaren Faden (102) mit Kautschukkitt (100) ohne Mikrosphären (76) umfaßt; und
- eine äussere Druckschicht (68), welche eine kontinuierliche spaltfreie Mantelfläche bildet.

37. Hülsenförmiges Gummituch (14) nach Anspruch 36, dadurch gekennzeichnet, daß die zusammenpressbare Schicht (62-64) aus mindestens zwei radialen Lagen von zusammenpressbarem Faden (80, 94) in einem Mikrosphären (76, 92) enthaltenden Kautschukkitt (74, 90) besteht.

38. Hülsenförmiges Gummituch (14) nach Anspruch 36, dadurch gekennzeichnet, daß der zusammenpressbare Faden (80, 94) aus Baumwolle besteht.

39. Hülsenförmiges Gummituch (14) nach Anspruch 36, dadurch gekennzeichnet, daß die elastische hülsenförmige Trägerschicht (60) ein Nickelzylinder (70) ist.

40. Hülsenförmiges Gummituch (14) nach Anspruch 1,
**dadurch gekennzeichnet**,
daß die zusammenpreßbare Schicht aus einem Paar nahtloser, hülsenförmiger Mikrosphären enthaltender Kautschukkittschichten (254, 256) besteht.

41. Hülsenförmiges Gummituch (14) nach Anspruch 1,
**dadurch gekennzeichnet**,
daß die nicht dehnbare Schicht aus einem Paar hülsenförmiger, zusammenpreßbarer Gewebeschichten (258, 260) besteht.

42. Hülsenförmiges Gummituch (14) nach Anspruch 41,
**dadurch gekennzeichnet**,
daß die einer hülsenförmigen Druckschicht (264) nächstliegende hülsenförmige, zusammenpreßbare Grundschicht (260) umfänglich nicht dehnbar ist.

## Claims

1. Tubular blanket (14) for a blanket cylinder (12) in an offset printing machine (10), which has:
- a cylindrical sleeve (70) which can be moved axially over a blanket cylinder (12);
- a compressible layer (62) over the sleeve (70), the compressible layer (62) having a first, seamless, tubular body (74) made of elastic material having a multiplicity of cavities (76, 92, 154); and
- a non-extensible layer (66) over the compressible layer (62), the non-extensible layer (66) having a second, seamless, tubular body (100) made of elastic material and a tubular sublayer (102) made of a material, which is non-extensible in the circumferential direction, for the compressive pretensioning of the layers (62, 64) acting in the radial direction.

2. Blanket according to Claim 1, characterized in that, in the said first, seamless, tubular body (74) made of elastic material, the said cavities comprise a multiplicity of micropores which are distributed uniformly in the said first, seamless, tubular body (74) made of elastic material.

3. Blanket according to Claim 2, characterized in that the said micropores are formed by microspheres (76, 92, 154) which are distributed evenly in the said first, seamless, tubular body (74) made of elastic material.

4. Blanket according to Claim 1, characterized in that the said cavities in the said first, seamless, tubular body (74) made of elastic material are formed by pieces of compressible threads which are arranged in the said first, seamless, tubular body (74) made of elastic material.

5. Blanket according to Claim 1, characterized in that the said sleeve (70) is elastically extensible in the radial direction for the purpose of mounting the said blanket (14) over a blanket cylinder (12).

6. Blanket according to Claim 1, characterized in that the said cavities in the said compressible layer (62) comprise a multiplicity of micropores which are defined by a multiplicity of microspheres (76, 92, 154) arranged in the said first, seamless, tubular body (74) made of elastic material,
- the said compressible layer (62) furthermore comprising a compressible fibre material (80) in the said first, seamless, tubular body (74) made of elastic material,
- the said compressible fibre material (80) being impregnated with the said elastic material and with the said microspheres (76, 92, 154).

7. Blanket according to Claim 6, characterized in that the said compressible fibre material (80) comprises cotton fibres which are distributed in the said first body (74) made of elastic material.

8. Blanket according to Claim 6, characterized in that the said compressible fibre material (80) consists of a thread which extends helically around the said sleeve (70).

9. Blanket according to Claim 1, characterized in that the said compressible layer (62) exerts a compressive pretension acting in the radial direction on the said sleeve (70).

10. Blanket according to Claim 1, characterized in that the said tubular sublayer (102) made of a material (102) which is non-extensible in the circumferential direction comprises a thread (102) which in non-extensible in the longitudinal direction and which extends helically through the said second, seamless, tubular body (100) made of elastic material and around the said compressible layer (62).

11. Blanket according to Claim 10, characterized in that adjacent sections of the said thread (102) running in the circumferential direction extend in directions which are disposed essentially perpendicular to the axis of the said sleeve (70).

12. Blanket according to Claim 11, characterized in that the said thread (102) exerts a compressive pretension acting in the radial direction on the said compressible layer (62).

13. Blanket according to Claim 12, characterized in that the said thread (102) is impregnated with the elastic material of the said tubular body (100).

14. Blanket according to Claim 1, characterized in that the non-extensible layer (66) exerts a compressive pretension in the radial direction on the said compressible layer (62) and has a modulus of elasticity of at least 6.9 × 10⁸ Pa (100,000 lbs per square inch).

15. Blanket according to Claim 14, characterized in that the said tubular sublayer (102) of material which is non-extensible in the circumferential direction comprises a seamless sleeve (200) of woven threads (102) which is pretensioned in the circumferential direction and in the axial direction.

16. Blanket according to Claim 14, characterized in that the said tubular sublayer (102) made of a material which is non-extensible in the circumferential direction comprises a seamless sleeve (210) of knitted threads (102), which is pretensioned in the circumferential direction and in the axial direction.

17. Blanket according to Claim 1, characterized in that the said tubular sublayer (102) made of a material which is non-extensible in the circumferential direction comprises layers of plastic film (230) located one above another.

18. Blanket according to Claim 17, characterized in that the said layers of plastic film (230) located one above another are adjoining sections of a continuous piece of plastic film (230) which is wound helically around the said compressible layer (62).

19. Blanket according to Claim 18, characterized in that the said plastic film (230) has a thickness of about 0.025 mm.

20. Tubular blanket (14) according to Claim 1, having
- a cylindrical sleeve (70) which can be moved in the axial direction over a blanket cylinder (12);
- a compressible layer (62) over the sleeve (70), the compressible layer (62) having a first, seamless, tubular body (74) made of elastic material having a multiplicity of cavities (76, 92, 154); and
- a non-extensible layer (66) over the compressible layer (62), the non-extensible layer (66) having a second, seamless, tubular body (100) made of elastic material; and
- a seamless, tubular impression layer (68) over the non-extensible layer (66), the impression layer (68) having a continuous, gapless, cylindrical printing surface (110).

21. Blanket according to Claim 20, characterized in that the said second, seamless, tubular body (100) made of elastic material has a modulus of elasticity of 6.9 × 10⁶ to 4.1 × 10⁷ Pa (1000 to 6000 lbs per square inch).

22. A method for the manufacture of a tubular blanket (14) for a blanket cylinder (12) in an offset printing machine (10), which comprises the following steps:
- forming a first layer (62) of the said tubular blanket (14) by applying a first batch of an elastic material in a seamless, cellular, tubular form onto a cylindrical sleeve (70); and
- forming a second layer (66) of the said tubular blanket (14) by applying a second batch of an elastic material in a seamless, tubular form onto the said first layer (62); and
- embedding a material which is non-extensible in the circumferential direction in the said second batch of the elastic material.

23. Method according to Claim 22, which furthermore comprises the following steps:
- forming an impression layer (68) of the said tubular blanket (14) by applying a third batch of an elastic material in a seamless, tubular form onto the said second layer (66) and
- forming a continuous, cylindrical printing surface on the said impression layer (68).

24. Method according to Claim 22, characterized in that the said first layer (62) of the said tubular blanket (14) is formed by
- embedding compressible microspheres (76, 92, 154) in the said first batch of elastic material in order to form a compressible, composed, cellular material and
- applying the said compressible, composed, cellular material in a seamless, tubular form onto the said sleeve (70).

25. Method according to Claim 24, characterized in that the said compressible, composed, cellular material is formed by embedding a compressible fabric (80) and the said microspheres (76, 92, 154) in the said first batch of the elastic material.

26. Method according to Claim 24, characterized in that the said compressible, composed, cellular material is formed by coating a thread of a compressible fabric with a mixture of the said first batch of elastic material and microspheres (76, 92, 154) and is applied by winding the said coated thread in a helical manner around the said sleeve (70) in a seamless, tubular form.

27. Method according to Claim 24, characterized in that the said compressible, composed, cellular material is formed by dispersing compressible fabric fibres (156) in the said first batch of elastic material and is applied by application of a predetermined thickness around the said sleeve (70).

28. Method according to Claim 27, characterized in that the said compressible, composed, cellular material is applied in the predetermined thickness around the said sleeve (70) by means of a doctor (160).

29. Method according to Claim 27, characterized in that the said compressible, composed, cellular material is applied in the predetermined thickness to the said sleeve (70) by means of a metering roller (158).

30. Method according to Claim 24, characterized in that
- the said compressible, composed, cellular material is formed as a seamless, cylindrical casting (170) with an internal diameter which is not greater than the external diameter of the said sleeve (70); and
- the said casting (170) is applied to the said sleeve (70) by radial stretching and pushing-on in the axial direction.

31. Method according to Claim 22, characterized in that the said second layer is formed by
- coating a thread (102), which is non-extensible in the longitudinal direction, with the said second batch of the elastic material; and
- winding the said coated thread (102) in a helical fashion around the said first layer (62).

32. Method according to Claim 31, characterized in that sections of the said thread (102) located adjacently in the circumferential direction are wound in such a way that they extend essentially perpendicular to the said sleeve (70).

33. Method according to Claim 22, characterized in that the said second layer (66) is formed by
- telescopically moving a knitted sleeve (210) of a thread (102), which is non-extensible in the longitudinal direction, over the said first layer (102); and
- axially extending the said knitted sleeve (210) in order to reduce its diameter and to exert a compressive pretension in the radial direction on the said first layer (62).

34. Method according to Claim 22, characterized in that the said second layer (66) is formed by
- telescopically moving a woven sleeve (200) of a thread (102), which is non-extensible in the longitudinal direction, over the said first layer (62); and
- shrinking the said thread (102) in order to reduce the diameter of the said woven sleeve (200) and to exert a compressive pretension in the radial direction on the said first layer (62).

35. Tubular blanket (14) according to Claim 1, having
- an elastic, tubular carrier layer (60) which can be moved axially over the blanket cylinder (12);
- a compressible layer (62) which is arranged above the elastic, tubular carrier layer (60) and contains a compressible thread (80), rubber mastic (74) and microspheres (76);
- a tubular body (100, 102) which is mounted over the carrier layer (60) and the compressible layer (62) and has a seamless, tubular body (100) made of elastic material and a tubular sublayer (102) made of a material which is non-extensible in the circumferential direction and
- an outer seamless and gapless impression layer (68).

36. Tubular blanket (14) for an offset printing machine (10) according to Claim 35, which comprises:
- an elastic, tubular carrier layer (60) which can be moved axially over the blanket cylinder (12);
- a compressible layer (62, 64) which consists of at least one radial layer on the said carrier layer (60) of a compressible thread (80) which is embedded in a rubber mastic (74) containing microspheres (76), the said radial layer of thread (80), rubber mastic (74) and microspheres (76) forming a continuous layer (62);
- a non-extensible layer (66) which comprises at least one adjoining radial layer of a non-extensible thread (102) with rubber mastic (100) without microspheres (76), applied to the first layer located below it; and
- an outer impression layer (68) which forms a continuous, gapless outer surface.

37. Tubular blanket (14) according to Claim 36, characterized in that the compressible layer (62-64) consists of at least two radial layers of compressible thread (80, 94) in a rubber mastic (74, 90) containing microspheres (76, 92).

38. Tubular blanket (14) according to Claim 36, characterized in that the compressible thread (80, 94) consists of cotton.

39. Tubular blanket (14) according to Claim 36, characterized in that the elastic, tubular carrier layer (60) is a nickel cylinder (70).

40. Tubular blanket (14) according to Claim 1, characterized in that the compressible layer consists of a pair of seamless, tubular rubber-mastic layers (254, 256) containing microspheres.

41. Tubular blanket (14) according to Claim 1, characterized in that the non-extensible layer consists of a pair of tubular,, compressible fabric layers (258, 260).

42. Tubular blanket (14) according to Claim 41, characterized in that the tubular, compressible base layer (260) located nearest to a tubular impression layer (264) is non-extensible in the circumferential direction.

## Revendications

1. Blanchet (14) en forme de manchon pour un cylindre porte-blanchet (12) dans une machine à imprimer offset (10), qui comprend :
- un manchon cylindrique (70) qu'on peut enfiler axialement sur un cylindre porte-blanchet (10);
- une couche compressible (62) recouvrant le manchon (70), la couche compressible (62) présentant un premier corps en forme de manchon sans joint (74) en matière élastique et possédant une pluralité de cavités (76, 92, 154) ; et
- une couche inextensible (66) recouvrant la couche compressible (62), la couche inextensible (66) présentant un deuxième corps en forme de manchon (100) en matière élastique et une sous-couche en forme de manchon (102) en matière inextensible dans la direction circonférentielle, servant à imposer aux couches (62, 64) une précontrainte de compression agissant dans la direction radiale.

2. Blanchet selon la revendication 1,
caractérisé
en ce que les cavités précitées contenues dans le premier corps en forme de manchon sans joint (74), en matière élastique, comprennent une pluralité de micropores qui sont répartis uniformément dans ledit premier corps en forme de manchon sans joint (74) en matière élastique.

3. Blanchet selon la revendication 2,
caractérisé
en ce que lesdits micropores sont formés par des microsphères (76, 92, 154) qui sont réparties uniformément dans ledit premier corps en forme de manchon sans joint (74) en matière élastique.

4. Blanchet selon la revendication 1,
caractérisé
en ce que lesdites cavités dudit premier corps en forme de manchon sans joint (74) en matière élastique sont formées de morceaux de fils compressibles qui sont disposés dans ledit premier corps (74) en forme de manchon sans joint en matière élastique.

5. Blanchet selon la revendication 1,
caractérisé
en ce que ledit manchon (70) peut être dilaté élastiquement dans la direction radiale pour le montage dudit blanchet (14) sur un cylindre porte-blanchet (12).

6. Blanchet selon la revendication 1,
caractérisé
en ce que lesdites cavités contenues dans ladite couche compressible (62) comprennent une pluralité de micropores qui sont définis par une pluralité de microsphères (76, 92, 154) disposées dans ledit premier corps en forme de manchon sans joint (74) en matière élastique,
- ladite couche compressible (62) comprenant en supplément une matière fibreuse compressible (80) contenue dans ledit premier corps en forme de manchon sans joint (74) en matière élastique,
- ladite matière fibreuse compressible (80) étant imprégnée par ladite matière élastique et par lesdites microsphères (76, 92, 154).

7. Blanchet selon la revendication 6,
caractérisé
en ce que ladite matière fibreuse compressible (80) comprend des fibres de coton qui sont réparties dans ledit premier corps (74) en matière élastique.

8. Blanchet selon la revendication 6,
caractérisé
en ce que ladite matière fibreuse compressible (80) est composée d'un fil qui s'étend en hélice autour dudit manchon (70).

9. Blanchet selon la revendication 1,
caractérisé
en ce que ladite couche compressible (62) exerce sur ledit manchon (70) une précontrainte de compression agissant dans la direction radiale.

10. Blanchet selon la revendication 1,
caractérisé
en ce que ladite sous-couche (102) en forme de manchon fait d'une matière (102) inextensible dans la direction circonférentielle comprend un fil (102) inextensible dans la direction longitudinale, qui s'étend en hélice à travers ledit deuxième corps en forme de manchon sans joint (100) en matière élastique et s'étend autour de ladite couche compressible (62).

11. Blanchet selon la revendication 10,
caractérisé
en ce que les segments adjacents dudit fil (102) qui s'étendent dans la direction circonférentielle, s'étendent dans des directions qui sont sensiblement perpendiculaires à l'axe dudit manchon (70).

12. Blanchet selon la revendication 11,
caractérisé
en ce que ledit fil (102) exerce sur ladite couche compressible (62) une précontrainte de compression agissant dans la direction radiale.

13. Blanchet selon la revendication 12,
caractérisé
en ce que ledit fil (102) est imprégné de la matière élastique dudit corps (100) en forme de manchon.

14. Blanchet selon la revendication 1,
caractérisé
en ce que la couche inextensible (66) exerce sur ladite couche compressible (62) une précontrainte de compression dans la direction radiale, et présente un module d'élasticité d'au moins 6,9 x 10⁸ Pa (100 000 livres par pouce carré).

15. Blanchet selon la revendication 14,
caractérisé
en ce que ladite sous-couche en forme de manchon (102), faite d'une matière inextensible dans la direction circonférentielle, comprend un manchon sans joint (200), fait de fils tissés (102), précontraint dans la direction circonférentielle et dans la direction axiale.

16. Blanchet selon la revendication 14,
caractérisé
en ce que ladite sous-couche en forme de manchon (102), faite d'une matière inextensible dans la direction circonférentielle, comprend un manchon sans joint (210), fait de fils tricotés (102), précontraint dans la direction circonférentielle et dans la direction axiale.

17. Blanchet selon la revendication 1,
caractérisé
en ce que ladite sous-couche en forme de manchon (102), faite d'une matière inextensible dans la direction circonférentielle, comprend des couches superposées de film en matière plastique (230).

18. Blanchet selon la revendication 17,
caractérisé
en ce que lesdites couches superposées faites d'un film de matière plastique (200) sont des segments adjacents d'un morceau continu d'un film de matière plastique (230) qui est enroulé en hélice autour de ladite couche compressible (62).

19. Blanchet selon la revendication 18,
caractérisé
en ce que ledit film de matière plastique (230) possède une épaisseur d'environ 0,025 mm.

20. Blanchet en forme de manchon (14) selon la revendication 1, comprenant
- un manchon cylindrique (70) qu'on peut enfiler dans la direction axiale sur un cylindre porte-blanchet (12),
- une couche compressible (62) recouvrant sur le manchon (70), la couche compressible ((62) présentant un premier corps en forme de manchon sans joint (74) en matière élastique qui possède une pluralité de cavités (76, 92, 154) ; et
- une couche inextensible (66) recouvrant la couche compressible (62), la couche inextensible (66) comprenant un deuxième corps en forme de manchon sans joint (100) en matière élastique ; et
- une couche de compression en forme de manchon sans joint (68), recouvrant la couche inextensible (66), la couche de compression (68) présentant une surface de compression cylindrique, continue, dépourvue de fente.

21. Blanchet selon la revendication 20,
caractérisé
en ce que ledit deuxième corps en forme de manchon sans joint (100) en matière élastique présente un module d'élasticité de 6,9 x 10⁶ à 4,1 x 10⁷ Pa (1 000 à 6 000 livres par pouce carré).

22. Procédé de fabrication d'un blanchet en forme de manchon (14) pour un cylindre porte-blanchet (12) d'une machine à imprimer offset (10), qui comprend les phases suivantes consistant à :
- former une première couche (62) dudit blanchet en forme de manchon (14) en déposant une première charge d'une matière élastique sous la forme d'un manchon cellulaire sans joint sur un manchon cylindrique (70) ; et
- former une deuxième couche (66) dudit blanchet en forme de manchon (14) en déposant une deuxième charge d'une matière élastique sous la forme d'un manchon sans joint sur ladite première couche (62) ; et
- noyer une matière inextensible dans la direction circonférentielle dans ladite deuxième charge de la matière élastique.

23. Procédé selon la revendication 22, qui comprend les phases suivantes consistant à :
- former une couche de compression (68) dudit blanchet en forme de manchon (14) en déposant une troisième charge d'une matière élastique sous la forme d'un manchon sans joint sur ladite deuxième couche (66) et
- former une surface cylindrique continue sur ladite couche de compression (68).

24. Procédé selon la revendication 22,
caractérisé
en ce que ladite première couche (62) dudit blanchet en forme de manchon (14) est formée
- en noyant des microsphères compressibles (76, 92, 154) dans ladite première charge de matière élastique, pour former une matière cellulaire composite compressible, et
- en déposant ladite matière cellulaire composite compressible en forme de manchon sans joint sur ledit manchon (70).

25. Procédé selon la revendication 24,
caractérisé
en ce que ladite matière cellulaire composite compressible est formée en noyant une matière textile compressible (80) et lesdites microsphères (76, 92, 154) dans ladite première charge de la matière élastique.

26. Procédé selon la revendication 24,
caractérisé
en ce que ladite matière cellulaire composite compressible est formée en enduisant un fil d'un tissu compressible d'un mélange de ladite première charge en matière élastique et de microsphères (76, 92, 154) et en enroulant ledit fil enduit en hélice en forme de manchon sans joint autour dudit manchon (70).

27. Procédé selon la revendication 24,
caractérisé
en ce que ladite matière cellulaire composite compressible est formée en dispersant des fibres textiles compressibles (156) dans ladite première charge en matière élastique et en les déposant sous une épaisseur prédéterminée autour dudit manchon (70).

28. Procédé selon la revendication 27,
caractérisé
en ce que ladite matière cellulaire composite compressible est déposée en une épaisseur prédéterminée autour dudit manchon (70) au moyen d'une raclette (160).

29. Procédé selon la revendication 27,
caractérisé
en ce que ladite matière cellulaire composite compressible est déposée sur ledit manchon (70) en une épaisseur prédéterminée au moyen d'un rouleau doseur (158).

30. Procédé selon la revendication 24,
caractérisé en ce que
- ladite matière cellulaire composite compressible est formée sous la forme d'une pièce coulée cylindrique sans joint (170) ayant un diamètre intérieur qui n'est pas plus grand que le diamètre extérieur dudit manchon (70), et
- ladite pièce coulée (170) est montée sur ledit manchon (70) par dilatation radiale et enfilage dans la direction axiale.

31. Procédé selon la revendication 24,
caractérisé
en ce que ladite deuxième couche est formée
- en revêtant un fil (102) inextensible dans la direction longitudinale avec ladite deuxième charge de la matière élastique ; et
- en enroulant ledit fil revêtu (102) en hélice autour de ladite première couche (62).

32. Procédé selon la revendication 31,
caractérisé
en ce que les segments dudit fil (102) qui sont adjacents dans la direction circonférentielle sont enroulés de manière à s'étendre sensiblement perpendiculairement audit manchon (70).

33. Procédé selon la revendication 22,
caractérisé
en ce que ladite deuxième couche (66) est formée :
- en enfilant télescopiquement un manchon tricoté (210) fait d'un fil (102) inextensible dans la direction longitudinale, par dessus ladite première couche (102) ; et
- en allongeant axialement ledit manchon tricoté (210), pour réduire son diamètre et pour exercer sur ladite première couche (62) une précontrainte de compression dans la direction radiale.

34. Procédé selon la revendication 22,
caractérisé
en ce que ladite deuxième couche (66) est formée :
- en enfilant télescopiquement un manchon tissé (200) fait d'un fil (102) inextensible dans la direction longitudinale par dessus ladite première couche (62) ; et
- en rétractant ledit fil (102) pour réduire le diamètre dudit manchon tissé (200) et pour exercer sur ladite première couche (62) une précontrainte de compression dans la direction radiale.

35. Blanchet en forme de manchon (14) selon la revendication 1, comprenant
- une couche porteuse en forme de manchon élastique (60), pouvant être enfilée axialement par dessus un cylindre porte-blanchet (12),
- une couche compressible (62) disposée au-dessus de la couche porteuse élastique en forme de manchon (60) et qui renferme un fil compressible (80), une pâte de caoutchouc (74) et des microsphères (76),
- un corps en forme de manchon (100, 102), monté par dessus la couche porteuse (60) et la couche compressible (62) et comprenant un corps en forme de manchon sans joint (100) en matière élastique et une sous-couche en forme de manchon (102) en matière inextensible dans la direction circonférentielle, et
- une couche de compression extérieure (68) sans joint et sans fente.

36. Blanchet en forme de manchon (14) pour une machine à imprimer offset (10), selon la revendication 35, qui comprend :
- une couche porteuse élastique en forme de manchon (60) pouvant être enfilée axialement par dessus un cylindre porte-blanchet (12) ;
- une couche compressible (62, 64) qui est composée d'au moins une assise radiale située sur ladite couche porteuse (60) et faite d'un fil compressible noyé dans une pâte de caoutchouc (74) contenant des microsphères (76), ladite assise radiale de fil (80), d'une pâte en caoutchouc (74) et de microsphères (76) formant une couche continue (62)
- une couche inextensible (66) qui comprend au moins une assise radiale adjacente, déposée sur la première couche sous-jacente et faite d'un fil inextensible (102) portant une pâte de caoutchouc (100) dépourvue de microsphères (76) ; et
- une couche de compression extérieure (68) qui forme une surface latérale continue, dépourvue de fente.

37. Blanchet en forme de manchon (14) selon la revendication 36, caractérisé en ce que la couche compressible (62-64) est composée d'au moins deux assises radiales de fil compressible (80, 94) noyé dans une pâte de caoutchouc (74, 90) contenant des microsphères (92).

38. Blanchet en forme de manchon (14) selon la revendication 36, caractérisé en ce que le fil compressible (80, 94) est composé de coton.

39. Blanchet en forme de manchon (14) selon la revendication 36, caractérisé en ce que la couche porteuse élastique en forme de manchon (60) est un cylindre de nickel (70).

40. Blanchet en forme de manchon (14) selon la revendication 1,
caractérisé
en ce que la couche compressible est composée d'une paire de couches de pâte de caoutchouc en forme de manchon sans joint (254, 256) contenant des microsphères.

41. Blanchet en forme de manchon (14), selon la revendication 1,
caractérisé
en ce que la couche inextensible est composée d'une paire de couches textiles compressibles en forme de manchon (258, 260).

42. Blanchet en forme de manchon (14), selon la revendication 41,
caractérisé
en ce que la couche de base (260) compressible, en forme de manchon, la plus rapprochée d'une couche de compression en forme de manchon (264) est inextensible dans la direction circonférentielle.
